# EUROPÄISCHE PATENTSCHRIFT

(11) **EP 3 666 978 B1**
(45) Veröffentlichungstag und Bekanntmachung des Hinweises auf die Patenterteilung: **27.09.2023**
(21) Anmeldenummer: 18211976.8
(22) Anmeldetag: 12.12.2018
(51) Int. Cl.: E02D 17/10, E01C 9/08, E01C 11/22

(54) **RAMPE FÜR EIN PLATTENELEMENT**
RAMP FOR A SHEET ELEMENT
RAMPE POUR UN PANNEAU

(43) Veröffentlichungstag der Anmeldung: 17.06.2020
(73) Patentinhaber: FLEYG AG, 4051 Basel (CH)
(72) Erfinder: Beyeler, Andreas, 4416 Bubendorf (CH); Fischer, Sascha, 4125 Riehen (CH)
(74) Vertreter: Herrmann, Johanna

(56) Entgegenhaltungen:
- WO-A1-2017/009639
- CH-B1- 711 063
- GB-A- 2 531 245
- JP-U- H0 738 246
- US-A1- 2002 184 718

## Beschreibung

Gegenstand der Erfindung ist eine Rampe für ein Plattenelement, beispielsweise eine Stahlplatte, die zur Abdeckung von Baugruben auf Verkehrswegen verwendet werden kann.

Nach der gängigen Praxis werden Stahlplatten auf die Baugrube aufgelegt, um sie abzudecken. Damit sich die Stahlplatte nicht verschieben kann, wenn Fahrzeuge über die Stahlplatte fahren, wird die Stahlplatte an den Rändern mit Asphalt befestigt, um eine Rampe auszubilden. Es hat sich herausgestellt, dass diese Befestigung oftmals erneuert werden muss, da der Asphalt brüchig werden kann und seine Haltefunktion verliert. Nach Beendigung der Bauarbeiten muss der Asphalt entsorgt werden, so dass ein Aufwand beim Befestigen der Stahlplatte anfällt, unter Umständen ein Reparatur und Wartungsaufwand anfällt sowie nach Abschluss der Bauarbeiten ein Abbauaufwand sowie eine Entsorgung des Asphalts erforderlich ist. Daher wurden Überlegungen angestellt, um diesen Aufwand zu verringern. Beispielsweise ist in der US 20020184718 A1 eine wiederverwendbare Rampe offenbart, die auf die Stahlplatte an deren Rändern aufgesteckt wird und ermöglicht, dass die Fahrzeuge weitgehend ohne Einleitung einer abrupt wirkenden Stosskraft sanft über die Rampe sowie die daran anschliessende Stahlplatte fahren können. Die Rampe weist ein Schulterelement auf, welches als Nut ausgebildet ist, in welche die Stahlplatte eingeschoben werden kann. Der Nutgrund ist passend zur Dicke der Stahlplatte gewählt und die die Begrenzung der Nut wird durch einen Vorsprung gebildet, der elastisch vorgespannt ist, so dass der Vorsprung eine Druckkraft auf die Stahlplatte ausüben kann und damit die Stahlplatte in der Rampe fixiert gehalten wird. Mit dieser Lösung fällt der oben genannte Aufwand bei Erstellung und bei Entfernung einer derartigen Abdeckung weg. Allerdings eignet sich diese Rampe wegen ihrer exakten Passform nur für Stahlplatten von einer bestimmten Dicke. D.h. für Stahlplatten unterschiedlicher Dicke müssen dementsprechend Rampen mit unterschiedlichen Nutabmessungen vorrätig gehalten werden. Die Rampen werden derart platziert, dass die Nut sich im Wesentlichen quer zur Fahrtrichtung erstreckt. Das heisst, die Rampe erstreckt sich im Wesentlichen über die Breite der Fahrbahn. Im Fall von Niederschlägen kann das daher vorkommen, dass sich Regenwasser vor oder nach einer Rampe staut. Dieses Regenwasser kann nicht abfliessen, da durch das Gewicht der Stahlplatte die Rampe dicht auf dem Fahrbahnuntergrund aufliegt. Die Rampe gemäss CH711063 B2 ermöglicht zwar eine Verbesserung, da kein Vorsprung mehr benötigt wird. Allerdings weist das Halteelement eine zum Untergrund im Wesentlichen parallele Oberfläche auf, sodass sich zumindest auf dem Halteelement noch ein Wasserfilm ausbilden kann. Insbesondere wenn bei erhöhter Gebrauchsdauer das Halteelement in der Nähe des Absatzes stärkeren Belastungen unterliegt als im Bereich der dem Absatz gegenüberliegenden Kante, kann es zur Dellenbildung kommen, in welcher sich Wasser stauen kann. Zudem ist aus der GB 2 531 245 A eine Rampe zu entnehmen, die aus einem Polymer hergestellt ist.

Somit besteht ein Bedarf nach einer verbesserten Rampe, welche auch bei Regen oder Schneefall erhöhte Griffigkeit aufweist.

Die Lösung dieser Aufgabe erfolgt durch den Gegenstand von Anspruch 1. Vorteilhafte Ausführungsbeispiele ergeben sich durch den Gegenstand der abhängigen Ansprüche.

Die nachfolgende detaillierte Beschreibung enthält verschiedene Ausführungsbeispiele für die erfindungsgemässe Rampe. Die Beschreibung einer bestimmten Rampe ist nur als beispielhaft anzusehen. In der Beschreibung und den Ansprüchen werden die Begriffe "enthalten", "umfassen", "aufweisen" als "enthalten, aber nicht beschränkt auf" interpretiert.

Eine Rampe umfasst ein Rampenelement und ein Halteelement. Das Rampenelement weist eine Kante auf, welche eine erste Höhe aufweist und einen Absatz, der eine zweite Höhe aufweist. Die erste Höhe ist kleiner als die zweite Höhe. Zwischen der Kante und dem Absatz erstreckt sich eine Auflagefläche, welche die Unterseite des Rampenelements ausbildet und zwischen Kante und Absatz erstreckt sich eine Neigungsfläche, welche die Oberseite des Rampenelements ausbildet. Das Halteelement weist eine Oberseite sowie eine Unterseite auf. An den Absatz schliesst das Halteelement an. Die Höhe zwischen der Oberseite des Halteelements und der Unterseite des Halteelements ist kleiner als die Höhe des Absatzes. Unter der Höhe wird dabei die Abmessung in einer Richtung verstanden, die sich normal zur Auflagefläche erstreckt, das heisst insbesondere normal zur Unterseite des Rampenelements sowie zur Unterseite des Halteelements erstreckt. Die Höhe wird somit von der Auflagefläche in Normalrichtung zu dieser Auflagefläche gemessen. Die Rampe enthält ein erstes Elastomer und ein zweites Elastomer. Die Verwendung von zwei Elastomeren erhöht nicht nur die stossdämpfenden Eigenschaften der Rampe, sondern ermöglicht deren sichere Nutzung bei beliebigen Wetterbedingungen, insbesondere bei Nässe.

Der Anteil des ersten Elastomers in der Rampe beträgt 25 Gew. % bis 35 Gew. %. Gemäss einem Ausführungsbeispiel beträgt der Anteil des zweiten Elastomers in der Rampe 10 Gew. % bis 25 Gew. %. Insbesondere wenn der Anteil des ersten Elastomers grösser als der Anteil des zweiten Elastomers ist, können die Eigenschaften des ersten Elastomers zu einer Verbesserung der Griffigkeit der Oberfläche der Rampe beitragen.

Gemäss einem Ausführungsbeispiel beträgt der Anteil an leichtflüchtigen Substanzen maximal 7 Gew %. Der geringe Anteil an leichtflüchtigen Substanzen ermöglicht die gefahrlose Verwendung der Rampe auch in geschlossenen Räumen, beispielsweise Hallen, Parkhäusern und dergleichen. Selbst bei hoher Wärmeeinwirkung ist der Anteil der leichtflüchtigen Substanzen, die ausdunsten können, gering, sodass die Rampe auch in geschlossenen Räumen bedenkenlos eingesetzt werden kann. Gemäss einem Ausführungsbeispiel beträgt der Anteil an Füllstoffen im 33 Gew. % bis 65 Gew. %. Durch den hohen Füllstoffanteil kann eine ausreichende Härte und Abriebfestigkeit der Rampe erzielt werden, um die Rampe auch für den mehrjährigen Betrieb auf Baustellen zu verwenden. Insbesondere können gemäss einem Ausführungsbeispiel Russ und Calciumcarbonat als Füllstoffe zum Einsatz kommen. Gemäss einem weiteren Ausführungsbeispiel enthalten die Füllstoffe Russ und Siliziumdioxid. Gemäss einem Ausführungsbeispiel enthalten die Füllstoffe Russ und Calciumcarbonat oder Siliziumdioxid, Zinkoxid, Magnesium, Eisen oder Aluminium.

Gemäss der Erfindung enthält das erste Elastomer Acrylnitril-Butadien Kautschuk (NBR). NBR weist eine hohe Beständigkeit gegenüber Ölen, Fetten und Kohlenwasserstoffen auf. Zudem zeichnet sich NBR durch ein günstiges Alterungsverhalten aus, sodass witterungsbeständige Rampen hergestellt werden können. Der geringe Abrieb erhöht die Lebensdauer der Rampe.

Gemäss der Erfindung enthält das zweite Elastomer Styrol-Butadien-Kautschuk (SBR). Die Zugabe von Styrol-Butadien-Kautschuk kann die Witterungsbeständigkeit der Rampe verbessern.

Gemäss einem Ausführungsbeispiel weist Halteelement oder das Rampenelement Öffnungen auf, welche zum Ablauf von Flüssigkeiten, beispielsweise Wasser, geeignet sind. Insbesondere können die Öffnungen mit Ausnehmungen zur Ableitung von Flüssigkeiten verbunden sein.

Nach einem Ausführungsbeispiel enthält das Rampenelement oder das Halteelement ein poröses Material. Insbesondere können die Öffnungen von Poren des porösen Materials gebildet werden. Nach einem Ausführungsbeispiel weisen die Poren eine Porengrösse im Bereich von 0.001 bis 5 mm auf. Insbesondere können die Poren eine Porengrösse von 0.01 bis 5 mm aufweisen. Gemäss einem Ausführungsbeispiel können die Poren eine Porengrösse von 0.01 bis 2 mm aufweisen. Gemäss einem Ausführungsbeispiel können die Poren eine Porengrösse von 0.01 bis 1 mm aufweisen.

Die Höhe des Halteelements kann im Bereich des Absatzes grösser sein als am Ende des Halteelements, welches dem Absatz gegenüber liegt.

Das Rampenelement ist insbesondere im Querschnitt im Wesentlichen keilförmig ausgestaltet. Durch das Rampenelement wird gemäss diesem Ausführungsbeispiel ein Keil ausgebildet, dessen Querschnitt im Wesentlichen dreieckförmig, viereckig oder trapezförmig ausgebildet sein kann.

Die Höhe des Rampenelements nimmt in Fahrtrichtung graduell zu, bevor das Fahrzeug das Plattenelement erreicht, sodass ein Fahrzeug über das Rampenelement rollen kann, ohne dass nennenswerte Stösse auf die Räder übertragen werden.

Nach einem Ausführungsbeispiel kann der Neigungswinkel der Neigungsfläche unterschiedlich sein. Insbesondere kann die Neigungsfläche einen ersten Neigungsflächenabschnitt sowie einen zweiten Neigungsflächenabschnitt aufweisen. Der erste Neigungsflächenabschnitt kann einen grösseren Neigungswinkel mit der Auflagefläche einschliessen als der zweite Neigungsflächenabschnitt. Insbesondere kann der maximale Neigungswinkel des zweiten Neigungsflächenabschnitts kleiner als 20 Grad sein, vorzugsweise kleiner als 15 Grad. Der minimale Neigungswinkel des ersten Neigungsflächenabschnitts kann um mindestens 3 Grad grösser als der minimale Neigungswinkel des zweiten Neigungsflächenabschnitts sein. Vorzugsweise kann der minimale Neigungswinkel des ersten Neigungsflächenabschnitts mindestens 10 Grad betragen.

Dann schliesst Halteelement auf der Seite des Keils an, welche die grösste Bauhöhe aufweist. Das Plattenelement ist auf dem Halteelement aufgelegt. Die Höhe des Halteelements sowie die Dicke des Plattenelements entsprechen dabei vorteilhafterweise der Höhe des Keils an seiner höchsten Stelle, das heisst der Höhe des Absatzes. Allerdings kann die Dicke des Plattenelements auch geringer oder grösser als die optimale Dicke sein, sodass die Rampe auch für Plattenelemente unterschiedlicher Dicke einsetzbar ist.

Bei dem Plattenelement kann es sich insbesondere um eine Stahlplatte handeln. Auch für Plattenelemente aus anderen Materialien, wie beispielsweise Kunststoffplatten, Bretter oder dergleichen kann die Rampe zum Einsatz kommen.

Nach einem Ausführungsbeispiel liegen die Unterseite des Halteelements und die Auflagefläche auf einer gemeinsamen Ebene. Dieses Ausführungsbeispiel ist vorteilhaft, wenn das gesamte Auflageelement dichtend auf einem ebenen Untergrund aufliegen soll. Durch diese ebene Auflagefläche auf dem ebenen Untergrund kann vermieden werden, dass Regenwasser von der Fahrbahn in die Grube gelangen kann. Durch das Eigengewicht des Plattenelements wird das Halteelement derart auf den Untergrund gepresst, dass eine Abdichtung erfolgen kann, wenn sich die Rampe vollumfänglich um das Plattenelement herum erstreckt.

Insbesondere kann die Oberseite des Halteelements im Wesentlichen parallel zur Unterseite des Halteelements ausgebildet sein. Hierdurch kann das Plattenelement flächig auf dem Halteelement aufliegen und das Eigengewicht des Plattenelements kann gleichmässig in das Halteelement eingeleitet werden. Das Rampenelement ist zusammen mit dem Halteelement vorzugsweise in einem Stück gefertigt, das heisst als ein einziges Bauteil ausgeführt, wobei die gesamte Rampe aus demselben Material bestehen kann. Vorzugsweise enthält die Rampe ein elastisches Material, beispielsweise einen elastischen Kunststoff, insbesondere Gummi oder Gummiverbindungen.

Die Unterseite des Rampenelements und/oder die Unterseite des Halteelements kann zumindest eine Ausnehmung aufweisen. Eine derartige Ausnehmung dient als Sammelkanal für Flüssigkeit, insbesondere Wasser, die beispielsweise bedingt durch Unebenheiten des Untergrunds zwischen die Auflagefläche, also die Unterseite des Rampenelements und die Oberfläche des Untergrunds eintreten kann. In dieser Ausnehmung wird die Flüssigkeit gesammelt und kann beispielsweise in Richtung eines am Fahrbahnrand gelegenen Wassersammelsystems abgeleitet werden. Oftmals weist die Fahrbahn selbst eine entsprechende Neigung auf, die das Ablaufen von Flüssigkeit begünstigt. Nach einer weiteren Ausführungsvariante kann die sich in der Ausnehmung ansammelnde Flüssigkeit dadurch entfernt werden, dass der Kanal durch die Belastung des Rampenelements durch ein darüberfahrendes Fahrzeug derart gestaucht wird, dass der Kanal zusammengepresst wird und die darin befindliche Flüssigkeit demzufolge aus dem Kanal verdrängt wird. Der Kanal kann einen rechteckigen, halbkreisförmigen, polygonalen, trapezförmigen, schlitzartigen, drei- oder mehreckigen Querschnitt aufweisen.

Nach einem Ausführungsbeispiel kann die Oberseite des Rampenelements eine Markierung aufweisen. Diese Markierung kann insbesondere dazu dienen, das Rampenelement optisch für herannahende Fahrzeuge besser erkennbar zu gestalten, sodass Fahrzeuglenker bereits vor Erreichen des Rampenelements Kenntnis vom Rampenelement nehmen können und die Fahrgeschwindigkeit entsprechend anpassen können.

Insbesondere kann die Markierung als eine optische Markierung ausgestaltet sein, die insbesondere Sicherheitsstreifen umfasst. Wahlweise kann die Markierung auch als Teil eines Verkehrsleitsystems ausgebildet sein. Die Markierung kann leuchtend, leuchtfähig oder reflektierend sein. Insbesondere kann das Rampenelement ein fluoreszierendes Material enthalten, welches Tageslicht speichert und in der Dunkelheit leuchtet.

Nach einem Ausführungsbeispiel kann die Rampe aus mehreren Teilelementen zusammensetzbar sein. Hierdurch kann die Rampe an die Abmessungen unterschiedlicher Plattenelemente angepasst werden. Gegebenenfalls kann die Rampe auch für Holzbretter zum Einsatz kommen, beispielsweise um temporäre Fussgängerübergänge zu schaffen.

Insbesondere können die Rampen derart ausgebildet sein, dass sie eine Ecke eines Plattenelements, wie einer Stahlplatte oder eines Holzbretts aufnehmen können. Des Weiteren können mehrere Rampen nach jedem der Ausführungsbeispiele modulartig zusammengesetzt werden, sodass je nach Länge oder Breite des Plattenelements eine unterschiedliche Anzahl von Rampen zum Einsatz kommen kann.

Nach einem Ausführungsbeispiel kann Oberfläche der Neigungsfläche und/oder des Halteelements rau oder wasserabweisend sein. Durch eine Erhöhung der Rauigkeit der Oberfläche kann die Haftfähigkeit verbessert werden, sodass ein Abrutschen vom Auflageelement nicht möglich ist. Insbesondere kann hierdurch die Sturzgefahr für Zweiradfahrer verringert werden.

Nach einem Ausführungsbeispiel kann eine Abdichtung zum Schutz vor Wasserablauf in die Baugrube vorgesehen sein. Des Weiteren können auf den Neigungsflächen ebenfalls Ausnehmungen vorgesehen sein, um Flüssigkeit abzuleiten. Die Ausnehmungen können beispielsweise als Rillen ausgebildet sein, die sich parallel zur Frontfläche oder in einem Winkel hierzu über zumindest einen Teil der Neigungsfläche erstrecken.

Nachfolgend wird die erfindungsgemässe Rampe anhand eines Ausführungsbeispiels dargestellt. Es zeigen
Fig. 1a eine Ansicht einer Rampe nach einem ersten Ausführungsbeispiel von oben,
Fig. 1b einen Schnitt durch die Rampe gemäss Fig. 1,
Fig. 2 eine Ansicht einer Rampe nach einem zweiten Ausführungsbeispiel,
Fig. 3 eine Ansicht einer Rampe nach einem dritten Ausführungsbeispiel,
Fig. 4 eine Ansicht einer Anordnung von mehreren Rampen nach einem vierten Ausführungsbeispiel,
Fig. 5 ein Detail eines Halteelements nach einem fünften Ausführungsbeispiel,
Fig. 6 eine schematische Darstellung einer Änderung des Porendurchmessers für eine Rampe nach einem der vorhergehenden Ausführungsbeispiele,
Fig. 7 Resultate einer TGA-Analyse für eine Rampe einer ersten exemplarischen Zusammensetzung,
Fig. 8 Resultate einer TGA-Analyse für eine Rampe einer zweiten exemplarischen Zusammensetzung,
Fig. 9 Resultate einer TGA-Analyse für eine Rampe einer dritten exemplarischen Zusammensetzung,
Fig. 10 Resultate einer TGA-Analyse für eine Rampe einer vierten exemplarischen Zusammensetzung.

Fig. 1a zeigt eine Ansicht einer Rampe 10 nach einem ersten Ausführungsbeispiel. Die Rampe 10 gemäss Fig. 1 umfasst ein Rampenelement 1 sowie ein Halteelement 2. Das Rampenelement 1 weist eine Kante 3 auf, welche eine erste Höhe aufweist und einen Absatz 4, der eine zweite Höhe aufweist. Die erste Höhe ist kleiner als die zweite Höhe. Insbesondere kann die erste Höhe 0 cm sein, wenn die Kante 3 eine Spitze ausbildet. Zwischen der Kante 3 und dem Absatz 4 erstreckt sich eine Auflagefläche 5, welche zumindest teilweise durch die Unterseite des Rampenelements 1 ausgebildet wird. Zwischen der Kante 3 und dem Absatz 4 erstreckt sich eine Neigungsfläche 6, welche die Oberseite des Rampenelements 1 ausbildet. Das Halteelement 2 weist eine Oberseite 7 sowie eine Unterseite 8 auf. An den Absatz 4 schliesst das Halteelement 2 an. Die Höhe zwischen der Oberseite 7 des Halteelements und der Unterseite 8 des Halteelements ist kleiner als die Höhe des Absatzes 4.

Nach einem nicht dargestellten Ausführungsbeispiel kann der Neigungswinkel der Neigungsfläche 6 unterschiedlich sein. Insbesondere kann die Neigungsfläche einen ersten Neigungsflächenabschnitt aufweisen sowie einen zweiten Neigungsflächenabschnitt aufweisen. Der erste Neigungsflächenabschnitt kann einen grösseren Neigungswinkel mit der Auflagefläche einschliessen als der zweite Neigungsflächenabschnitt. Insbesondere kann der maximale Neigungswinkel des zweiten Neigungsflächenabschnitts kleiner als 20 Grad sein, vorzugsweise kleiner als 15 Grad. Der minimale Neigungswinkel des zweiten Neigungsflächenabschnitts kann vorzugsweise mindestens 3 Grad betragen, insbesondere mindestens 5 Grad betragen. Der minimale Neigungswinkel des ersten Neigungsflächenabschnitts kann um mindestens 3 Grad grösser als der minimale Neigungswinkel des zweiten Neigungsflächenabschnitts sein. Vorzugsweise kann der minimale Neigungswinkel des ersten Neigungsflächenabschnitts mindestens 10 Grad betragen.

Das Rampenelement 1 ist im Querschnitt im Wesentlichen keilförmig ausgestaltet. Durch das Rampenelement wird gemäss Fig. 1 ein Keil ausgebildet, dessen Querschnitt im Wesentlichen dreieckförmig, viereckig, oder trapezförmig ausgebildet ist.

Die Höhe des Rampenelements 1 nimmt in Fahrtrichtung graduell zu, bis das Fahrzeug das Plattenelement 100 (siehe Fig. 5) erreicht, sodass ein Fahrzeug über das Rampenelement 1 rollen kann, ohne dass nennenswerte Stösse auf die Räder übertragen werden. Das Halteelement 2 schliesst auf der Seite des Keils an, welche die grösste Bauhöhe aufweist. Das Plattenelement 100 ist auf dem Halteelement 2 aufgelegt. Die Höhe des Halteelements 2 sowie die Dicke des Plattenelements 100 entsprechen dabei vorteilhafterweise der Höhe des Keils an seiner höchsten Stelle, das heisst der Höhe des Absatzes 4. Allerdings kann die Dicke des Plattenelements 100 auch geringer oder grösser als die optimale Dicke sein, sodass die Rampe 10 auch für Plattenelemente 100 unterschiedlicher Dicke einsetzbar ist.

Bei dem Plattenelement 100 kann es sich insbesondere um eine Stahlplatte handeln, aber auch für andere Plattenelemente 100, wie Kunststoffplatten, Bretter oder dergleichen, kann die Rampe 10 zum Einsatz kommen.

Nach einem Ausführungsbeispiel liegen die Unterseite 8 des Halteelements 2 und die Auflagefläche 5 auf einer gemeinsamen Ebene. Dieses Ausführungsbeispiel ist vorteilhaft, wenn die gesamte Rampe 10 dichtend auf einem ebenen Untergrund aufliegen soll. Durch diese ebene Auflagefläche auf einem ebenen Untergrund kann vermieden werden, dass Regenwasser von der Fahrbahn in die Grube oder den Aushubbereich gelangen kann. Durch das Eigengewicht der Stahlplatte wird das Halteelement 2 derart auf den Untergrund gepresst, dass eine Abdichtung erfolgen kann, wenn die Rampe 10 das Plattenelement 100 umgibt.

Insbesondere kann die Oberseite 7 des Halteelements 2 im Wesentlichen parallel zur Unterseite 8 des Halteelements 2 ausgebildet sein, was beispielsweise im Schnitt in der Fig. 1b dargestellt ist. Hierdurch kann das Plattenelement 100 flächig auf dem Halteelement 2 aufliegen und das Eigengewicht des Plattenelements 100 kann gleichmässig in das Halteelement 2 eingeleitet werden. Das Rampenelement 1 und das Halteelement 2 ist vorzugsweise einstückig ausgeführt, wobei insbesondere die Rampe 10 ein erstes Elastomer und ein zweites Elastomer enthält. Durch die Verwendung eines Gemisches aus einem ersten und zweien Elastomer hat sich überraschenderweise gezeigt, dass die Rutschfestigkeit bei Regen oder Schneefall deutlich erhöht werden kann.

Das Halteelement 2 oder das Rampenelement 1 können Öffnungen 25 aufweisen, welche zum Ablauf von Wasser geeignet sind. Die Öffnungen können beliebige Form aufweisen, beispielhaft sind Öffnungen 25 mit quaderförmigem oder zylinderförmigem Volumen gezeigt.

Die Unterseite des Rampenelements 1 und/oder die Unterseite des Halteelements 2 kann zumindest eine Ausnehmung 9, 19 aufweisen. Eine derartige Ausnehmung dient als Sammelkanal für Flüssigkeit, insbesondere Wasser, das beispielsweise bedingt durch Unebenheiten des Untergrunds zwischen die Auflagefläche 5 des Rampenelements 1 und der Oberfläche des Untergrunds eintreten kann. Eine derartige Ausnehmung 9, 10 kann mit mindestens einer Öffnung 25 in fluidleitender Verbindung stehen. In den beiden in Fig. 1b dargestellten Ausnehmungen 9, 19 wird auf das Rampenelement 1 oder das Halteelement 2 auftreffende Flüssigkeit gesammelt und kann beispielsweise in Richtung eines am Fahrbahnrand gelegenen Wassersammelsystems abgeleitet werden. Oftmals weist die Fahrbahn selbst eine entsprechende Neigung auf, die das Ablaufen von Flüssigkeit begünstigt. Die Ausnehmungen 9, 19 sind Bestandteile von Kanälen, die sich beispielsweise entlang der gesamten Auflagefläche 5 erstrecken können. Die Kanäle können sich dabei parallel zur Kante 3 des Rampenelements 1 im Inneren des Rampenelements erstrecken. Ein derartiger Kanal kann hierbei geradlinig verlaufen oder auch eine Krümmung aufweisen.

Nach einer weiteren Ausführungsvariante kann die sich in der Ausnehmung 9, 19 ansammelnde Flüssigkeit dadurch entfernt werden, dass der Kanal durch die Belastung des Rampenelements 1 durch ein darüberfahrendes Fahrzeug derart gestaucht wird, dass der Kanal zusammengepresst wird und die sich darin befindliche Flüssigkeit aus dem Kanal verdrängt wird. Der Kanal kann hierbei einen rechteckigen, halbkreisförmigen, polygonalen, trapezförmigen, schlitzartigen, drei- oder mehreckigen Querschnitt aufweisen.

Fig. 2 zeigt eine Ansicht einer Rampe 20 nach einem zweiten Ausführungsbeispiel, welches zur Aufnahme einer Ecke eines Plattenelements 100 (siehe Fig. 4) ausgebildet ist. Die Rampe 20 weist wie die Rampe 10 gemäss dem vorhergehenden Ausführungsbeispiel ein Rampenelement 1 sowie ein Halteelement 2 auf. Das Rampenelement 1 weist eine Neigungsfläche 6 sowie eine Auflagefläche 5 auf. Die Auflagefläche 5 und die Neigungsfläche 6 erstrecken sich von der Kante 3 bis zum Absatz 4. Der Absatz 4 bildet einen Anschlag für das Plattenelement aus. Die Rampe 20 weist ein weiteres Rampenelement 11 auf. Das Rampenelement 11 weist eine Neigungsfläche 16 sowie eine Auflagefläche 15 auf. Die Auflagefläche 15 und die Neigungsfläche 16 erstrecken sich von der Kante 13 bis zum Absatz 14. Der Absatz 14 bildet einen Anschlag für das Plattenelement 100 aus. Zwischen dem Rampenelement 1 und dem Rampenelement 11 kann ein Verbindungselement 12 angeordnet sein. Gemäss dem vorliegenden Ausführungsbeispiel setzt sich die Kante 3 bis zum Verbindungselement 12 fort, gleichfalls setzt sich die Kante 13 bis zum Verbindungselement 12 fort. Die Dicke des Verbindungselements nimmt von den durch die Fortsetzungen der Kante 3, 13 bis zur Schnittlinie der Ebenen der Absätze 4, 14 zu. Hierdurch erfolgt ein im Wesentlichen fliessender Übergang zu den Neigungsflächen 6, 16.

Gemäss der in Fig. 4 dargestellten Ausführungsvariante kann anstatt eines Verbindungselements 12 mit dreieckförmiger Neigungsfläche 16 ein Verbindungselement vorgesehen sein, welches eine Rundung aufweist.

Fig. 3 zeigt eine Ansicht einer Rampe 30 nach einem dritten Ausführungsbeispiel, welches zur Aufnahme einer Ecke eines Plattenelements 100 ausgebildet ist. Diese Rampe stellt eine gegenüber Fig. 2 vereinfachte Ausführungsform dar. Sämtliche Elemente, die auch in Fig. 2 gezeigt sind, sind gleich bezeichnet. Für die Beschreibung dieser Elemente wird auf Fig. 2 verwiesen. Im Unterschied zu Fig. 2 ist in Fig. 3 das Verbindungselement 12 weggelassen. Damit es insbesondere im Bereich der Schnittlinie des Absatzes 4 mit dem Absatz 14 nicht zur Ausbildung einer scharfen Kante kommt, kann die Neigungsfläche nicht nur eine Neigung vom jeweiligen Kanten 3, 13 zum Absatz 4, 14 aufweisen, sondern auch eine Neigung von der Frontfläche 18 zu der gegenüberliegenden Rückfläche 27 sowie eine Neigung von der Frontfläche 18 zu der gegenüberliegenden Rückfläche 28.

Jedes der Ausführungsbeispiele gemäss Fig. 2 oder Fig. 3 ist mit Öffnungen 25, 35 sowie Ausnehmungen 9, 19 auf der Auflagefläche ausgestattet, um Flüssigkeit ableiten zu können.

Fig. 4 zeigt eine Ansicht einer Anordnung von mehreren Rampen 10 gemäss einer der Fig. 1a bzw. 1b, sowie einer Variante der Ausführungsformen gemäss Fig. 2 oder Fig. 3. Nach diesem Ausführungsbeispiel ist somit die Rampe 40 aus mehreren Teilelementen zusammengesetzt. Hierdurch kann die Rampe 40 an die Abmessungen unterschiedlicher Plattenelemente 100 angepasst werden. Gegebenenfalls kann die Rampe auch für Holzbretter zum Einsatz kommen, beispielsweise um temporäre Fussgängerübergänge zu schaffen. Die Rampen 10, 20, 30 jedes der Ausführungsbeispiele gemäss Fig. 1 bis Fig. 3 können somit beliebig miteinander kombiniert werden.

Insbesondere können die Rampen 20, 30, 40 derart ausgebildet sein, dass sie eine Ecke eines Plattenelements 100, wie beispielsweise einer Stahlplatte oder eines Holzbretts aufnehmen können. Des Weiteren können mehrere Rampen 10, 20, 30 beispielsweise zu einer Rampe 40 modulartig zusammengesetzt werden, sodass je nach Länge oder Breite des Plattenelements 100 eine unterschiedliche Anzahl und/oder unterschiedliche Ausführungsformen von Rampen zum Einsatz kommen können.

Gemäss jedem der Ausführungsbeispiele kann die Oberseite des Rampenelements 1 eine Markierung 21 aufweisen. Eine derartige Markierung ist für die Rampen 10, 20, 30, 40 gemäss einer der Fig. 1a, 1b, 2, 3, 4 gezeigt. Diese Markierung kann insbesondere dazu dienen, das Auflageelement 10, 30, 40 optisch für herannahende Fahrzeuge besser erkennbar zu gestalten, sodass die Fahrzeuglenker bereits vor Erreichen des Rampenelements Kenntnis von der Lage des Rampenelements nehmen können und die Fahrgeschwindigkeit entsprechend anpassen können.

Insbesondere kann die Markierung 21 als eine optische Markierung ausgestaltet sein, die insbesondere Sicherheitsstreifen umfasst. Die Markierung kann leuchtend, leuchtfähig oder reflektierend sein. Insbesondere kann das Rampenelement ein fluoreszierendes Material enthalten, welches das Tageslicht speichert und in der Dunkelheit leuchtet.

Nach jedem der Ausführungsbeispiele kann die Markierung 21 eine Sammelrinne umfassen, um Flüssigkeit in eine der Öffnungen 25 einzuleiten.

Nach einem Ausführungsbeispiel kann Oberfläche der Neigungsfläche 6, 16 und/oder die Oberseite 7 des Halteelements rau oder wasserabweisend sein. Durch eine Erhöhung der Rauigkeit der Oberfläche kann die Haftfähigkeit verbessert werden, sodass ein Verrutschen des Plattenelements auf dem Auflageelement nicht möglich ist. Insbesondere kann hierdurch die Sturzgefahr für Zweiradfahrer verringert werden.

Nach einem Ausführungsbeispiel kann eine Abdichtung zum Schutz vor Wasserablauf in die Grube vorgesehen sein. Diese Abdichtung kann beispielsweise als Vorsprung auf der Auflagefläche ausgebildet sein. Insbesondere kann die dem Absatz näher liegende Kante der Ausnehmung 9, 19 eine grössere Länge aufweisen, als die Länge der Kante, die vom Absatz weiter entfernt ist. Diese Kante wird durch die Gewichtskraft des Plattenelements gegen den Untergrund gepresst, wodurch ein Durchtritt von Flüssigkeit von der Fahrbahn in Richtung der Grube unterbunden werden kann. Somit wird durch den Vorsprung oder die verlängerte Kante eine Flüssigkeitsbarriere geschaffen.

Gemäss einem Ausführungsbeispiel weist das Rampenelement 1 oder das Halteelement 2 Öffnungen auf, welche zum Ablauf von Flüssigkeiten, beispielsweise Wasser, geeignet sind. Insbesondere können die Öffnungen 25, 35 mit Ausnehmungen 9, 19 zur Ableitung der Flüssigkeiten verbunden sein.

Nach einem Ausführungsbeispiel enthält das Rampenelement oder das Halteelement ein poröses Material. Ein Detail eines Halteelements 2, welches ein poröses Material enthält, ist in Fig. 5 gezeigt. Insbesondere können die Öffnungen oder Ausnehmungen von Poren des porösen Materials gebildet werden. Nach einem Ausführungsbeispiel weisen die Poren einen mittleren Porendurchmesser im Bereich von 0.001 bis 5 mm auf. Insbesondere können die Poren einen mittleren Porendurchmesser von 0.01 bis 5 mm aufweisen. Gemäss einem Ausführungsbeispiel können die Poren einen mittleren Porendurchmesser von 0.1 bis 5 mm aufweisen. Gemäss einem Ausführungsbeispiel können die Poren einen mittleren Porendurchmesser von 0.1 bis 2 mm aufweisen.

Gemäss dem in Fig. 6a gezeigten Ausführungsbeispiel kann der mittlere Porendurchmesser des Halteelements 2 in Bezug auf die Länge L der Rampe variabel sein. Beispielsweise kann das Halteelement 2 einen ersten Abschnitt 22 enthalten, in welchem der mittlere Porendurchmesser kleiner als in einem zweiten Abschnitt 23 ist.

In Fig. 6a ist gezeigt, dass der mittlere Porendurchmesser vom zweiten Abschnitt 23 zum ersten Abschnitt 22 abrupt abfällt. Im zweiten Abschnitt 23 können sich hier nicht gezeigte Ausnehmungen 9 befinden, ähnlich wie in den vorhergehenden Ausführungsbeispielen gezeigt worden ist. Der mittlere Porendurchmesser im zweiten Abschnitt 23 kann im Wesentlichen konstant verlaufen. Der erste Abschnitt 22 kann somit im Wesentlichen flüssigkeitsdicht ausgebildet sein. Wenn der erste Abschnitt 22 gegen den Rand einer Baugrube zu liegen kommt, kann somit verhindert werden, dass Flüssigkeit in die Baugrube gelangt. Die Flüssigkeit wird im zweiten Abschnitt 23 gesammelt und kann über die grösseren Poren, Öffnungen oder Ausnehmungen abfliessen.

Gemäss dem in Fig. 6b gezeigten Ausführungsbeispiel kann der mittlere Porendurchmesser in Bezug auf die Länge L der Rampe sowohl des Halteelements 2 als auch des Rampenelements 1 variabel sein. Beispielsweise kann das Halteelement 2 einen ersten Abschnitt 22 enthalten, in welchem der mittlere Porendurchmesser kontinuierlich abnimmt. Der mittlere Porendurchmesser wird in Richtung der Kante 33 des Halteelements 2 kleiner. Insbesondere kann er in Bezug auf den mittleren Porendurchmesser des zweiten Abschnitts 23 um mehr als die Hälfte reduziert werden. In Fig. 6b ist gezeigt, dass der mittlere Porendurchmesser vom zweiten Abschnitt 23 zur Kante 33 graduell abfällt. Im zweiten Abschnitt 23 können sich hier nicht gezeigte Ausnehmungen 9 befinden, ähnlich wie in den vorhergehenden Ausführungsbeispielen gezeigt worden ist. Der mittlere Porendurchmesser im zweiten Abschnitt 23 kann im Wesentlichen konstant verlaufen. Der erste Abschnitt 22 kann somit im Wesentlichen flüssigkeitsdicht ausgebildet sein. Wenn der erste Abschnitt 22 gegen den Rand einer Baugrube zu liegen kommt, kann somit verhindert werden, dass Flüssigkeit in die Baugrube gelangt. Die Flüssigkeit wird im zweiten Abschnitt 23 gesammelt und kann über die grösseren Poren, Öffnungen oder Ausnehmungen abfliessen. Zusätzlich oder alternativ kann das Rampenelement 1 einen zweiten Abschnitt 26 enthalten, in welchem der mittlere Porendurchmesser kontinuierlich oder auch abrupt (nicht zeichnerisch dargestellt) abnimmt. Der mittlere Porendurchmesser wird in Richtung der Kante 3 des Rampenelements 1 kleiner. Insbesondere kann der mittlere Porendurchmesser in Bezug auf den mittleren Porendurchmesser des ersten Abschnitts 24 um mehr als die Hälfte reduziert werden.

Der mittlere Porendurchmesser im ersten Abschnitt 24 kann im Wesentlichen konstant verlaufen.

Die Rampe 10, 20, 30, 40 enthält in jedem Fall ein erstes Elastomer und ein zweites Elastomer.

Dabei beträgt der Anteil des ersten Elastomers 25 Gew. % bis 35 Gew. %.

Weiter beträgt der Anteil des zweiten Elastomers 10 Gew. bis 25 Gew. %.

Gemäss einem Ausführungsbeispiel enthält die Rampe leichtflüchtige Substanzen, wobei der Anteil an leichtflüchtigen Substanzen maximal 7 Gew % beträgt. Gemäss einem Ausführungsbeispiel enthält die Rampe Füllstoffe, wobei der Anteil an Füllstoffen im 33 Gew. % bis 65 Gew. % beträgt.

Gemäss einem Ausführungsbeispiel enthalten die Füllstoffe Russ und Calciumcarbonat.

Gemäss einem Ausführungsbeispiel enthalten die Füllstoffe Russ und Siliziumdioxid.

Gemäss einem Ausführungsbeispiel enthalten die Füllstoffe Russ und Calciumcarbonat oder Siliziumdidioxid und Spuren von Zinkoxid, Magnesium, Eisen oder Aluminium.

Gemäss der Erfindung enthält das erste Elastomer Acrylnitril-Butadien Kautschuk (NBR).

Gemäss der Erfindung enthält das zweite Elastomer Styrol-Butadien-Kautschuk (SBR).

### Beispiel 1

Eine Rampe gemäss Beispiel 1 enthält 26 Gew. % NBR und 12 Gew. % SBR. Die Rampe enthält 7 Gew. % leichtflüchtige Substanzen, wie Wasser oder Weichmacher. Der Russanteil beträgt 24 Gew. %. Der Anteil an Calciumcarbonat beträgt 20 Gew. %. Der Anteil an Siliziumdioxid beträgt 5 Gew. %. Der Anteil an Zinkoxid beträgt 1 Gew. %. Die restlichen 5 Gew % umfassen aluminiumhaltige, magnesiumhaltige und eisenhaltige Füllstoffe.

Die chemische Zusammensetzung der Elastomere wurde mittels Fourier-Transform-Infrarot-Spektroskopie (FTIR) ermittelt. Hierbei kam ein ATR Golden Gate Spektrometer mit einem Wellenzahlbereich von 4000 1/cm bis 600 1/cm, einer Auflösung von 4 1/cm sowie einer Anzahl von 10 Scans zum Einsatz. Die IR-Spektren der Proben wurden mit Referenzspektren aus der IR Datenbank verglichen. Die höchste Übereinstimmung wurde mit dem Referenzspektrum von Acrylintril-Butadien-Kautschuk (NBR) gefunden. Der Hauptfüllstoff der Rampe gemäss Beispiel 1 war Calciumcarbonat. Für eine genauere Bestimmung des Elastomeranteils und der Elastomerzusammensetzung wurde eine Thermische Gravimetrie Analyse (TGA) durchgeführt. Das Messprogramm für die Rampe gemäss Beispiel 1 umfasste das Aufheizen der Probe auf 550°C mit 10°C / min, danach wird die Temperatur für 40 min isotherm gehalten. Danach wird auf Sauerstofffluss umgestellt und mit 10°C / min auf eine Temperatur von 850°C beheizt. Diese Temperatur wurde für 15 min im isothermen Betrieb beibehalten.

Fig. 7 zeigt die Messergebnisse der TGA für die Rampe gemäss Beispiel 1. Hierbei wird die Trennung unterschiedlicher temperaturabhängiger Massenverluste mit der ersten Ableitung 31 und der zweiten Ableitung 32 dargestellt. Bei tieferen Temperaturen erfolgt das Ausdunsten der leichtflüchtigen Substanzen wie Wasser oder Weichmacher. Die Massenabnahme beträgt gemäss Beispiel 1 Gew. 7%. Der Toleranzbereich beträgt ± Gew. 0.5 %. Bei Temperaturen zwischen 300°C und 500 °C erfolgt die Zersetzung des Elastomers. Die erste und die zweite Ableitung 31, 32 zeigen einen Doppelpeak. Somit liegen ein erstes und ein zweites Elastomer vor, im Beispiel 1 26 Gew. % NBR und 12 Gew % SBR. Ab einer Temperatur von 550°C wird auf Sauerstofffluss umgestellt. Es erfolgt eine weitere Gewichtsabnahme von 24 Gew. %, welche auf die Oxidation von Russ zu CO₂ zurückzuführen ist. Der Gehalt an Russ beträgt gemäss Beispiel 1 somit 24 Gew %. Bei Temperaturen im Bereich von 630 °C bis 680 °C kommt es zu einer weiteren Gewichtsabnahme, die der thermisch-oxidativen Zersetzung von Calciumcarbonat zu Calciumoxid entspricht. Somit ergibt sich für Beispiel 1 ein Anteil an Calciumcarbonat von 4-5 %. Ein Glührückstand von 24 Gew % wurde mit der halbquantitativen Röntgenfluoreszenz- Analyse (XCF) weiter untersucht. Die im Glührückstand enthaltenen Füllstoffe umfassen 16 Gew. % Calciumcarbonat, 5 Gew. % Siliziumdioxid, 1 Gew. % Zinkoxid und weitere, vor allem magnesiumhaltige, eisenhaltige und aluminiumhaltige Füllstoffe.

### Beispiel 2

Eine Rampe gemäss Beispiel 2 enthält 42 Gew. % NBR und 17 Gew. % SBR. Die Rampe enthält 6 Gew. % leichtflüchtige Substanzen, wie Wasser oder Weichmacher. Der Russanteil beträgt 29 Gew. %. Der Anteil an Calciumcarbonat beträgt 0.5 bis 1 Gew. %. Der Anteil an Siliziumdioxid beträgt 2 Gew. %. Der Anteil an Zinkoxid beträgt 1 Gew. %. Die restlichen 2% - 3.5 Gew. % umfassen aluminiumhaltige, magnesiumhaltige und eisenhaltige Füllstoffe.

Die chemische Zusammensetzung der Elastomere wurde mittels Fourier-Transform-Infrarot-Spektroskopie (FTIR) ermittelt. Hierbei kam ein ATR Golden Gate Spektrometer mit einem Wellenzahlbereich von 4000 1/cm bis 600 1/cm, einer Auflösung von 4 1/cm sowie einer Anzahl von 10 Scans zum Einsatz. Die IR-Spektren der Proben wurden mit Referenzspektren aus der IR Datenbank verglichen. Die höchste Übereinstimmung wurde mit dem Referenzspektrum von Acrylintril-Butadien-Kautschuk (NBR) gefunden. Der Hauptfüllstoff der Rampe gemäss Beispiel 2 war Siliziumdioxid. Für eine genauere Bestimmung des Elastomeranteils und der Elastomerzusammensetzung wurde eine Thermische Gravimetrie Analyse (TGA) durchgeführt. Das Messprogramm für die Rampe gemäss Beispiel 2 umfasste das Aufheizen der Probe auf 550°C mit 10°C / min, danach wird die Temperatur für 40 min isotherm gehalten. Danach wird auf Sauerstofffluss umgestellt und mit 10°C / min auf eine Temperatur von 850°C beheizt. Diese Temperatur wurde für 15 min im isothermen Betrieb beibehalten.

Fig. 8 zeigt die Messergebnisse der TGA für die Rampe gemäss Beispiel 2. Hierbei wird die Trennung unterschiedlicher temperaturabhängiger Massenverluste mit der ersten Ableitung 31 und der zweiten Ableitung 32 dargestellt. Bei tieferen Temperaturen erfolgt das Ausdunsten der leichtflüchtigen Substanzen wie Wasser oder Weichmacher. Die Massenabnahme beträgt gemäss Beispiel 2 6 Gew. %. Der Toleranzbereich beträgt ± 0.5 Gew. %. Bei Temperaturen zwischen 300°C und 500 °C erfolgt die Zersetzung des Elastomers. Die erste und die zweite Ableitung 31, 32 zeigen einen Doppelpeak. Somit liegen ein erstes und ein zweites Elastomer vor, nämlich 42 Gew. % NBR und 17 Gew % SBR. Ab einer Temperatur von 550°C wird auf Sauerstofffluss umgestellt. Es erfolgt eine weitere Gewichtsabnahme von 29 Gew. %, welche auf die Oxidation von Russ zu CO₂ zurückzuführen ist. Der Gehalt an Russ beträgt gemäss Beispiel 2 somit 29 Gew %. Bei Temperaturen im Bereich von 630 °C bis 680 °C kommt es zu einer weiteren Gewichtsabnahme, die der thermisch-oxidativen Zersetzung von Calciumcarbonat zu Calciumoxid entspricht. Somit ergibt sich für Beispiel 2 ein Anteil an Calciumcarbonat von weniger als 0.1 %. Ein Glührückstand von 6 Gew % wurde mit der halbquantitativen Röntgenfluoreszenz-Analyse (XCF) weiter untersucht. Die im Glührückstand enthaltenen Füllstoffe umfassen 0.5 bis 1 Gew. % Calciumcarbonat, 2 Gew. % Siliziumdioxid, 1 Gew. % Zinkoxid und weitere, vor allem magnesiumhaltige, eisenhaltige und aluminiumhaltige Füllstoffe.

### Beispiel 3

Eine Rampe gemäss Beispiel 3 enthält 34 Gew. % NBR und 24 Gew. % SBR. Die Rampe enthält 6 Gew. % leichtflüchtige Substanzen, wie Wasser oder Weichmacher. Der Russanteil beträgt 20 Gew. %. Der Anteil an Calciumcarbonat beträgt 0.5 bis 1 Gew. %. Der Anteil an Siliziumdioxid beträgt 12 Gew. %. Der Anteil an Zinkoxid beträgt 1 Gew. %. Die restlichen 2% - 2.5 Gew. % umfassen aluminiumhaltige, magnesiumhaltige und eisenhaltige Füllstoffe.

Die chemische Zusammensetzung der Elastomere wurde mittels Fourier-Transform-Infrarot-Spektroskopie (FTIR) ermittelt. Hierbei kam ein ATR Golden Gate Spektrometer mit einem Wellenzahlbereich von 4000 1/cm bis 600 1/cm, einer Auflösung von 4 1/cm sowie einer Anzahl von 10 Scans zum Einsatz. Die IR-Spektren der Proben wurden mit Referenzspektren aus der IR Datenbank verglichen. Die höchste Übereinstimmung wurde mit dem Referenzspektrum von Acrylintril-Butadien-Kautschuk (NBR) gefunden. Der Hauptfüllstoff der Rampe gemäss Beispiel 3 war Siliziumdioxid. Für eine genauere Bestimmung des Elastomeranteils und der Elastomerzusammensetzung wurde eine Thermische Gravimetrie Analyse (TGA) durchgeführt. Das Messprogramm für die Rampe gemäss Beispiel 3 umfasste das Aufheizen der Probe auf 550°C mit 10°C / min, danach wird die Temperatur für 40 min isotherm gehalten. Danach wird auf Sauerstofffluss umgestellt und mit 10°C / min auf eine Temperatur von 850°C beheizt. Diese Temperatur wurde für 15 min im isothermen Betrieb beibehalten.

Fig. 9 zeigt die Messergebnisse der TGA für die Rampe gemäss Beispiel 3. Hierbei wird die Trennung unterschiedlicher temperaturabhängiger Massenverluste mit der ersten Ableitung 31 und der zweiten Ableitung 32 dargestellt. Bei tieferen Temperaturen erfolgt das Ausdunsten der leichtflüchtigen Substanzen wie Wasser oder Weichmacher. Die Massenabnahme beträgt gemäss Beispiel 3 6 Gew. %. Der Toleranzbereich beträgt ± 0.5 Gew. %. Bei Temperaturen zwischen 300°C und 500 °C erfolgt die Zersetzung des Elastomers. Die erste und die zweite Ableitung 31, 32 zeigen einen Doppelpeak. Somit liegen ein erstes und ein zweites Elastomer vor, nämlich 34 Gew. % NBR und 24 Gew % SBR. Ab einer Temperatur von 550°C wird auf Sauerstofffluss umgestellt. Es erfolgt eine weitere Gewichtsabnahme von 20 Gew. %, welche auf die Oxidation von Russ zu CO₂ zurückzuführen ist. Der Gehalt an Russ beträgt gemäss Beispiel 3 somit 20 Gew %. Bei Temperaturen im Bereich von 630 °C bis 680 °C kommt es zu einer weiteren Gewichtsabnahme, die der thermisch-oxidativen Zersetzung von Calciumcarbonat zu Calciumoxid entspricht. Somit ergibt sich für Beispiel 3 ein Anteil an Calciumcarbonat von weniger als 1 Gew. %. Ein Glührückstand von 15 Gew. % wurde mit der halbquantitativen Röntgenfluoreszenz-Analyse (XCF) weiter untersucht. Die im Glührückstand enthaltenen Füllstoffe umfassen 0.5 bis 1 Gew. % Calciumcarbonat, 12 Gew. % Siliziumdioxid, 1 Gew. % Zinkoxid und weitere, vor allem magnesiumhaltige, eisenhaltige und aluminiumhaltige Füllstoffe.

### Beispiel 4

Eine Rampe gemäss Beispiel 4 enthält 30 Gew. % NBR und 15 Gew. % SBR. Die Rampe enthält 6 Gew. % leichtflüchtige Substanzen, wie Wasser oder Weichmacher. Der Russanteil beträgt 26 Gew. %. Der Anteil an Calciumcarbonat beträgt 1 Gew. %. Die restlichen 22 Gew % umfassen Siliziumdioxid, Zinkoxid sowie aluminiumhaltige, magnesiumhaltige und eisenhaltige Füllstoffe.

Die chemische Zusammensetzung der Elastomere wurde mittels Fourier-Transform-Infrarot-Spektroskopie (FTIR) ermittelt. Hierbei kam ein ATR Golden Gate Spektrometer mit einem Wellenzahlbereich von 4000 1/cm bis 600 1/cm, einer Auflösung von 4 1/cm sowie einer Anzahl von 10 Scans zum Einsatz. Die IR-Spektren der Proben wurden mit Referenzspektren aus der IR Datenbank verglichen. Die höchste Übereinstimmung wurde mit dem Referenzspektrum von Acrylintril-Butadien-Kautschuk (NBR) gefunden. Der Hauptfüllstoff der Rampe gemäss Beispiel 4 ist Calciumcarbonat. Für eine genauere Bestimmung des Elastomeranteils und der Elastomerzusammensetzung wurde eine Thermische Gravimetrie Analyse (TGA) durchgeführt. Das Messprogramm für die Rampe gemäss Beispiel 4 umfasste das Aufheizen der Probe auf 550°C mit 10°C / min, danach wird die Temperatur für 40 min isotherm gehalten. Danach wird auf Sauerstofffluss umgestellt und mit 10°C / min auf eine Temperatur von 850°C beheizt. Diese Temperatur wurde für 15 min im isothermen Betrieb beibehalten.

Fig. 10 zeigt die Messergebnisse der TGA für die Rampe gemäss Beispiel 4. Hierbei wird die Trennung unterschiedlicher temperaturabhängiger Massenverluste mit der ersten Ableitung 31 und der zweiten Ableitung 32 dargestellt. Bei tieferen Temperaturen erfolgt das Ausdunsten der leichtflüchtigen Substanzen wie Wasser oder Weichmacher. Die Massenabnahme beträgt gemäss Beispiel 4 6 Gew. %. Der Toleranzbereich beträgt ± Gew. 0.5 %. Bei Temperaturen zwischen 300°C und 500 °C erfolgt die Zersetzung des Elastomers. Die erste und die zweite Ableitung 31, 32 zeigen einen Doppelpeak. Somit liegen ein erstes und ein zweites Elastomer vor, im vorliegenden Fall 30 Gew. % NBR und 15 Gew % SBR. Ab einer Temperatur von 550°C wird auf Sauerstofffluss umgestellt. Es erfolgt eine weitere Gewichtsabnahme von 26 Gew. %, welche auf die Oxidation von Russ zu CO₂ zurückzuführen ist. Der Gehalt an Russ beträgt gemäss Beispiel 4 somit 26 Gew %. Bei Temperaturen im Bereich von 630 °C bis 680 °C kommt es zu einer weiteren Gewichtsabnahme, die der thermisch-oxidativen Zersetzung von Calciumcarbonat zu Calciumoxid entspricht. Somit ergibt sich für Beispiel 4 ein Anteil an Calciumcarbonat von 1 %. Die im Glührückstand von 21 Gew % enthaltenen Füllstoffe umfassen Calciumcarbonat, Siliziumdioxid, Zinkoxid und weitere, vor allem magnesiumhaltige, eisenhaltige und aluminiumhaltige Füllstoffe.

Für den Fachmann ist offensichtlich, dass viele weitere Varianten zusätzlich zu den beschriebenen Ausführungsbeispielen möglich sind, ohne vom erfinderischen Konzept abzuweichen. Der Gegenstand der Erfindung wird somit durch die vorangehende Beschreibung nicht eingeschränkt und ist durch den Schutzbereich bestimmt, der durch die Ansprüche festgelegt ist.

## Patentansprüche

1. Rampe (10, 30, 40) enthaltend ein Rampenelement (1) und ein Halteelement (2), wobei das Rampenelement eine Kante (3) aufweist, welche eine erste Höhe aufweist und einen Absatz (4) aufweist, der eine zweite Höhe aufweist, wobei die erste Höhe kleiner als die zweite Höhe ist, wobei sich zwischen der Kante (3) und dem Absatz (4) eine Auflagefläche (5) erstreckt, welche die Unterseite des Rampenelements (1) ausbildet und wobei sich zwischen der Kante (3) und dem Absatz (4) eine Neigungsfläche (6) erstreckt, welche die Oberseite des Rampenelements (1) ausbildet, wobei das Halteelement (2) eine Oberseite (7) und eine Unterseite (8) aufweist, wobei das Halteelement (2) an den Absatz (4) anschliesst, wobei die Höhe zwischen der Oberseite (7) des Halteelements (2) und der Unterseite (8) des Halteelements (2) kleiner als die Höhe des Absatzes ist, **dadurch gekennzeichnet, dass** die Rampe ein erstes Elastomer und ein zweites Elastomer enthält, wobei der Anteil des ersten Elastomers in der Rampe 25 Gew. % bis 35 Gew. % beträgt, wobei das erste Elastomer Acrylnitril-Butadien Kautschuk enthält, wobei das zweite Elastomer Styrol-Butadien-Kautschuk enthält, wobei der Anteil des ersten Elastomers grösser als der Anteil des zweiten Elastomers ist.

2. Die Rampe nach Anspruch 1, wobei der Anteil des zweiten Elastomers in der Rampe 10 Gew. bis 25 Gew. % beträgt.

3. Die Rampe nach einem der vorhergehenden Ansprüche, wobei die Rampe leichtflüchtige Substanzen enthält, wobei der Anteil an leichtflüchtigen Substanzen in der Rampe maximal 7 Gew % beträgt, wobei die leichtflüchtigen Substanzen Wasser oder Weichmacher umfassen.

4. Die Rampe nach einem der vorhergehenden Ansprüche, wobei die Rampe Füllstoffe enthält, wobei der Anteil an Füllstoffen in der Rampe 33 Gew. % bis 65 Gew. % beträgt.

5. Die Rampe nach Anspruch 4, wobei die Füllstoffe Russ und Calciumcarbonat umfassen.

6. Die Rampe nach Anspruch 4, wobei die Füllstoffe Russ und Siliziumdidioxid umfassen.

7. Die Rampe nach einem der vorhergehenden Ansprüche 4 bis 6, wobei die Füllstoffe Russ und Calciumcarbonat oder Siliziumdidioxid, Zinkoxid, Magnesium, Eisen oder Aluminium enthalten.

8. Die Rampe nach einem der vorhergehenden Ansprüche, wobei das Halteelement (2) oder das Rampenelement (1) Öffnungen (25, 35) aufweist, welche zum Ablauf von Flüssigkeiten geeignet sind.

9. Die Rampe nach Anspruch 8, wobei die Öffnungen (25, 35) mit Ausnehmungen (9, 19) zur Ableitung von Flüssigkeiten verbunden sind.

10. Die Rampe nach einem der vorhergehenden Ansprüche, wobei das Rampenelement (1) oder das Halteelement (2) ein poröses Material enthält.

11. Die Rampe nach Ansprüchen 8 und 10, wobei die Öffnungen (25, 35) von Poren des porösen Materials gebildet werden.

12. Die Rampe nach Anspruch 11, wobei die Poren einen mittleren Porendurchmesser im Bereich von 0.001 bis 5 mm aufweisen.

13. Die Rampe nach einem der vorhergehenden Ansprüche, wobei das Rampenelement (1) zusammen mit dem Halteelement (2) in einem Stück gefertigt ist, das heisst als ein einziges Bauteil ausgeführt ist.

## Claims

1. Ramp (10, 30, 40) comprising a ramp element (1) and a retaining element (2), wherein the ramp element has an edge (3) which has a first height and has a shoulder (4) which has a second height, wherein the first height is smaller than the second height, wherein between the edge (3) and the shoulder (4) a supporting surface (5) extends which forms the lower side of the ramp element (1), and wherein between the edge (3) and the shoulder (4) a sloping surface (6) extends which forms the upper side of the ramp element (1), wherein the retaining element (2) has a top (7) and a bottom (8), wherein the retaining element (2) adjoins the shoulder (4), wherein the height between the top (7) of the retaining element (2) and the bottom (8) of the retaining element (2) is less than the height of the shoulder, **characterized in that** the ramp contains a first elastomer and a second elastomer, wherein the proportion of the first elastomer in the ramp is 25% to 35% by weight, the first elastomer comprising acrylonitrile-butadiene rubber, the second elastomer comprising styrene-butadiene rubber, wherein the proportion of the first elastomer is greater than the proportion of the second elastomer.

2. The ramp of claim 1, wherein the proportion of the second elastomer in the ramp is from 10% to 25% by weight.

3. The ramp of one of the preceding claims, wherein the ramp contains highly volatile substances, wherein the proportion of highly volatile substances in the ramp is at most 7% by weight, wherein the highly volatile substances comprise water or plasticizers.

4. The ramp of one of the preceding claims, wherein the ramp contains fillers, wherein the proportion of the fillers in the ramp is from 33% to 65% by weight.

5. The ramp of claim 4, wherein the fillers comprise carbon black and calcium carbonate.

6. The ramp of claim 4, wherein the fillers comprise carbon black and silicon dioxide.

7. The ramp of one of claims 4 to 6, wherein the fillers comprise carbon black and calcium carbonate or silicon dioxide, zinc oxide, magnesium, iron or aluminum.

8. The ramp of one of the preceding claims, wherein the retaining element (2) or the ramp element (1) has openings (25, 35) suitable for the drainage of liquids.

9. The ramp of claim 8, wherein the openings (25, 35) are connected to recesses (9, 19) for draining liquids.

10. The ramp of one of the preceding claims, wherein the ramp element (1) or the retaining element (2) contains a porous material.

11. The ramp of claims 8 and 10, wherein the openings (25, 35) are formed by pores of the porous material.

12. The ramp of claim 11, wherein the pores have an average pore diameter in the range of 0.001 to 5 mm.

13. The ramp of one of the preceding claims, wherein the ramp element (1) together with the retaining element (2) is manufactured in one piece, i.e., is configured as a single component.

## Revendications

1. Rampe (10, 30, 40) comprenant un élément de rampe (1) et un élément de retenue (2), en ce que l'élément de rampe a un bord (3) qui a une première hauteur et a un épaulement (4) qui a une deuxième hauteur, dans lequel la première hauteur est plus petite que la deuxième hauteur, dans lequel, entre le bord (3) et l'épaulement (4), s'étend une surface d'appui (5) qui forme le côté inférieur de l'élément de rampe (1), et dans lequel, entre le bord (3) et l'épaulement (4), s'étend une surface inclinée (6) qui forme le côté supérieur de l'élément de rampe (1), dans lequel l'élément de retenue (2) a un sommet (7) et un fond (8), dans lequel l'élément de retenue (2) est adjacent à l'épaulement (4), dans lequel la hauteur entre le sommet (7) de l'élément de retenue (2) et le fond (8) de l'élément de retenue (2) est inférieure à la hauteur de l'épaulement, **caractérisé en ce que** la rampe contient un premier élastomère et un second élastomère, dans lequel la proportion du premier élastomère dans la rampe est de 25 % en poids à 35 % en poids, dans lequel le premier élastomère comprend du caoutchouc acrylonitrile-butadiène, le second élastomère comprend du caoutchouc styrène-butadiène, **en ce que** la proportion du premier élastomère dans la rampe étant supérieure à celle du second élastomère.

2. La rampe de la revendication 1, dans laquelle la proportion du second élastomère dans la rampe est de 10 % en poids à 25 % en poids.

3. La rampe de l'une des revendications précédentes, dans laquelle la rampe contient des substances hautement volatiles, dans laquelle la proportion de substances hautement volatiles dans la rampe est d'au plus 7 % en poids, dans laquelle les substances hautement volatiles comprennent de l'eau ou des plastifiants.

4. La rampe de l'une des revendications précédentes, dans laquelle la rampe contient des charges, la proportion des charges dans la rampe étant de 33 % en poids à 65 % en poids.

5. La rampe de la revendication 4, dans laquelle les charges comprennent du noir de carbone et du carbonate de calcium.

6. La rampe de la revendication 4, dans laquelle les charges comprennent du noir de carbone et du dioxyde de silicium.

7. La rampe de l'une des revendications 4 à 6, dans laquelle les charges comprennent du noir de carbone et du carbonate de calcium ou du dioxyde de silicium, de l'oxyde de zinc, du magnésium, du fer ou de l'aluminium.

8. La rampe de l'une des revendications précédentes, dans laquelle l'élément de retenue (2) ou l'élément de rampe (1) comporte des ouvertures (25, 35) permettant l'évacuation des liquides.

9. La rampe de la revendication 8, dans laquelle les ouvertures (25, 35) sont reliées à des évidements (9, 19) pour l'évacuation des liquides.

10. La rampe de l'une des revendications précédentes, dans laquelle l'élément de rampe (1) ou l'élément de retenue (2) comprend un matériau poreux.

11. La rampe des revendications 8 et 10, dans laquelle les ouvertures (25, 35) sont formées par les pores du matériau poreux.

12. La rampe de la revendication 11, dans laquelle les pores ont un diamètre moyen compris entre 0,001 et 5 mm.

13. La rampe de l'une des revendications précédentes, dans laquelle l'élément de rampe (1) et l'élément de retenue (2) sont fabriqués en une seule pièce, c'est-à-dire qu'ils sont configurés comme un seul composant.
